# EUROPÄISCHE PATENTSCHRIFT

(11) **EP 0 483 182 B1**
(45) Veröffentlichungstag und Bekanntmachung des Hinweises auf die Patenterteilung: **14.12.1994**
(21) Anmeldenummer: 90910482.0
(22) Anmeldetag: 18.07.1990
(51) Int. Cl.: C21D 9/18, C21D 1/09, C21D 9/22, C21D 9/24

(54) **VERFAHREN ZUM HÄRTEN DER SCHNEIDKANTEN VON SÄGEN, MESSERN UND STANZWERKZEUGEN**
PROCESS FOR HARDENING THE CUTTING EDGES OF SAWS, KNIVES AND CUTTING TOOLS
PROCEDE DE TREMPE DES BORDS TRANCHANTS DE SCIES, COUTEAUX ET OUTILS DE DECOUPAGE

(30) Priorität: 25.07.1989 AT 1796/89; 24.10.1989 AT 2451/89
(43) Veröffentlichungstag der Anmeldung: 06.05.1992
(73) Patentinhaber: SCHULER, Albert, A-1130 Wien (AT); TOKMAKOV, Wladimir, Irkutsk, 664000 (SU)
(72) Erfinder: SCHULER, Albert, A-1130 Wien (AT); TOKMAKOV, Wladimir, Irkutsk, 664000 (SU)
(74) Vertreter: Kliment, Peter, Dipl.-Ing.
(86) Internationale Anmeldenummer: AT9000071
(87) Internationale Veröffentlichungsnummer: WO9101386

(56) Entgegenhaltungen:
- DE-A- 2 623 731
- FR-A- 1 233 454
- GB-A- 2 172 821
- Advances in Welding Processes, volume 1, 1978, (Proc. Conf., 9-11 May 1978, Abington, GB) D. Goodwin et al.: "Surface heat treatment using a plasma torch with a magnetically traversed arc" see page 181, right-hand column, lines 1-30; page 182, left-hand column, lignes 1-2; page 183, table 1

## Beschreibung

Die Erfindung betrifft ein Verfahren zum Härten der Schneidkanten von Sägen, insbesonders für die Holzbearbeitung, sowie Messern oder Stanzwerkzeugen für die Holz-, Papier-, Kartonagen-, Kunststoff-, Leder- oder Textilienbearbeitung mittels eines Energiestrahles, der über die zu härtenden Bereiche dieser Werkzeuge geführt wird. Sägen, Messer oder Stanzwerkzeuge für den genannten Einsatzbereich verschleißen an den Schneidkanten. Die Standzeit dieser Werkzeuge hängt ab von der Qualität der Schneide (verwendetes Material, Härteverfahren), vom Schneidgut und von der Schnittleistung. Nach dem Ende der Standzeit werden diese Werkzeuge entweder nachgeschliffen oder verschrottet. Viele Sägen-, Messer- und Stanzwerkzeugtypen bestehen aus Kohlenstoffstahl, der durch Erwärmung und anschließender schneller Abkühlung leicht gehärtet werden kann. Da eine solche Härtung jedoch stets mit der Abnahme der Zähigkeit verbunden ist, ist eine große Härte lediglich im Bereich der Schneidkanten erwünscht. Die übrigen Teile einer Säge, eines Messers oder eines Stanzwerkzeuges sollen eine geringere Härte, dafür jedoch eine größere Zähigkeit aufweisen.

Bekannte Verfahren zur partiellen Härtung der Schneidkanten verwenden Elektronen- oder Laserstrahlen als Energiequelle. Nachteilig bei der Härtung mit Elektronenstrahlen oder Laserstrahlen sind die aufwendigen Vorrichtungen die zur Durchführung solcher Verfahren benötigt werden. Aus diesem Grund haben sich solche Verfahren in der Praxis bisher kaum durchgesetzt.

Ein weiters bekanntes Härtungsverfahren ist die Induktive Härtung. Nach dem Schleifen der Schneidkante wird der Schneidenbereich durch einen Wirbelstrom, erzeugt durch ein hochfrequentes magnetisches Wechselfeld, erhitzt und durch rasche Abkühlung gehärtet.

Weiters ist es aus der WO 83/00051 bekannt, eine oberflächige Härtung flächiger Bereiche mittels eines Plasmastrahles durchzuführen. Eine Härtung von Schneidkanten mittels Plasmastrahlen wurde bisher noch nicht in Betracht gezogen, da solche Plasmastrahlen eine zu geringe Stabilität aufweisen.

Bei Sägen ist das Aufschweißen von Stellite auf die Zahnspitzen bekannt. Das aufgeschweißte Stellite-Material wird anschließend auf die gewünschte Zahnspitzenform zugeschliffen. Dieses Verfahren ist jedoch sehr aufwendig. Aufgabe der vorliegenden Erfindung ist es, ein Verfahren zum Härten der Schneidkanten von Sägen, Messern und Stanzwerkzeugen anzugeben, bei dem ein einfach herzustellender und kostengünstig zu betreibender Energiestrahl verwendet wird.

Erfindungsgemäß ist daher vorgesehen, daß als Energiestrahl ein Plasmastrahl verwendet wird, wobei der Plasmastrahl mit einer Relativgeschwindigkeit in Bezug auf das Werkzeug von 5 bis 100 mm/sek geführt wird und wobei der Abstand der Austrittsdüse des Plasmabrenners von der Schneidkante im Bereich zwischen 2 und 14 mm liegt und wobei weiters die Leistung des Plasmastrahles zwischen 1 und 10 kW liegt, sowie der Durchmesser bei der Austrittsdüse des Plasmabrenners zwischen 3 und 7 mm liegt.

Überraschenderweise wurde festgestellt, daß es bei genau abgestimmter Konstellation von Parametern durchaus möglich ist, einen Plasmastrahl zum Härten der Schneidkanten dieser Werkzeug einzusetzen, wobei es weiters nur bei diesen Parametern möglich ist, die Härtung durch Selbstabschreckung, also ohne zusätzliche Abkühlung, etwa durch Luft oder Wasser, zu erreichen.

Vorteilhafte weitere Merkmale des erfindungsgemäßen Verfahrens nennen die abhängigen Ansprüche.

Mit der Vorschubgeschwindigkeit v wird die Aufheiz- und Abkühlgeschwindigkeit auf optimale Werte an unterschiedliche Materialdicken und Schneidenwinkel angepaßt. Bei dünneren Blattstärken, insbesonders unter 3 mm, bzw. bei kleineren Schneidenwinkeln, insbesonders unter 25°, ist die Vorschubgeschwindigkeit höher zu wählen, da sonst die Kühlrate infolge der beschränkten Wärmeableitung in das Grundmaterial für eine ausreichend höhe Härtung zu klein ist. Bei größeren Blattstärken bzw. Schneidenwinkeln kann die Vorschubgeschwindigkeit zur Erzielung größerer Härtezonen kleiner gewählt werden.

Plasmastrahlen werden durch Ionisation von Argon oder Stickstoff bzw. Mischgasen hergestellt. Die Ionisation erfolgt durch eine elektrische Bogenentladung oder durch Anregung mit einem hochfrequenten elektromagnetischen Feld. Durch geeignete Formgebung der Elektroden bzw. der Düsen wird ein Strahl erzielt, in dessen Achse Temperaturen bis 15.000°C erreicht werden.

Wird ein solcher Plasmastrahl mit den erfindungsgemäßen Parametern über die geschliffene Schneidkante einer Säge, eines Messers oder eines Stanzwerkzeuges geführt, so erhitzt sich ein lokaler Bereich der Schneidkante mit Erwärmungsraten bis 5000 K/sek. Nach der Beendigung der Energiezufuhr kühlt die Schneidkante durch Selbstabschreckung, d.h. durch Wärmeabfuhr in das Grundmaterial des Werkzeuges mit Abkühlgeschwindigkeiten bis 1000 K/sek ab. Dabei entsteht ein feinkörniges Martensitgefüge mit Härten bis 1000 HV (Vickers-Härte).

Kritisch ist jedoch bei solchen Verfahren, daß die Schneidkante während der Wärmebehandlung nicht aufschmelzen darf. Trotzdem muß eine ausreichend hohe Erwärmung im Bereich der Schneidkante gegeben sein, um die gewünschte Aushärtung sicherzustellen. Dies wird nur bei den oben angegebenen Parameterkonstellationen erreicht.

Besonders günstige Bedingungen für die Härtung ergeben sich bei folgenden Werten:

| | |
|---|---|
| Leistung des Plasmastrahles: | 1 bis 5 kW |
| Durchmesser des Strahles bei der Austrittsdüse des Plasmabrenners: | 4 bis 5,5 mm |
| Abstand der Austrittsdüse des Plasmabrenners von der Schneidkante : | 3 bis 9 mm |
| Relativgeschwindigkeit des Plasmastrahles bezüglich der Schneidkante: | 15 bis 50 mm/sek |

Vorzugsweise wird ein Messer oder ein Stanzwerkzeug durch mechanische Bewegung entlang der Schneidkante durch den Plasmastrahl geführt, wobei die Achse des Plasmastrahles mit der Symmetrieachse der Schneidkante zusammenfällt. Auf diese Weise wird eine möglichst gleichmäßige Wärmeeinwirkung über Flanken der Schneidkante erzielt. Bei Sägen wird der Plasmastrahl durch mechanische Bewegung des Plasmabrenners quer zum Sägeblatt über die Zahnrückseite im Bereich der oberen Schneidkante geführt. Auf diese Weise wird eine möglichst gleichmäßige Wärmeeinwirkung über die gesamte Länge der Schneidkante der Zahnspitze erzielt. Bei bestimmten Sägeformen ist es hingegen vorteilhaft und technisch einfacher, den Plasmabrenner ohne Querbewegung entlang des Sägeblattes zu führen. Durch eine elektromagnetische Ablenkung mittels einer Spule, die im Bereich zwischen Kathode und Düsenunterkante angeordnet ist, ist eine definierte Verbreiterung des Plasmastrahles und damit eine Anpassung an die Zahngeometrie (z.B. bei geschränkten Sägen) möglich. Der Unterschied zur bekannten Methode, den Plasmastrahl beim Aufschmelzbehandeln (Auftragsschweißen) elektromagnetisch abzulenken, besteht darin, daß dort die Einwirkung des elektromagnetischen Feldes im Bereich zwischen Düsenunterkante und Werkstückoberfläche erfolgt. Bei diesem Verfahren muß sich ein Brennfleck des Lichtbogens auf der Werkstückoberfläche befinden. Diese bekannte Methode funktioniert bei der Plasmahärtung nicht, da hier der Lichtbogen zwischen Kathode und Düsenunterkante brennen muß.

Eine Verringerung des Energiebedarfes beim Härten kann dadurch erreicht werden, daß der Plasmastrahl im Impulsbetrieb arbeitet, mit einer Impulsfrequenz f, mit f=Vorschubgeschwindigkeit des Sägeblattes dividiert durch den Zahnabstand, wobei die Impulsdauer im Bereich von 0,2 bis 0,8 sek. liegt.

Bei Messern ist es möglich, daß die Achse des Plasmastrahles einen bestimmten Winkel (z.B. 90°, 135° oder die Hälfte des Schneidenwinkels) zur Symmetrieachse der Schneidkante einnimmt. Man kann so eine zur Symmetrieachse unsymmetrische Verteilung der Härtezone und damit eine Anpassung an spezielle Verschleißsituationen erreichen. Insbesonders bei Messerblättern mit einer Dicke über 5 mm ist damit eine gute Anpassung der Härtezone an verschiedene Schneidengeometrien möglich.

Im Folgenden wird die Erfindung anhand der beigefügten Figuren näher erläutert:
Die Fig. 1 zeigt schematisch die prinzipielle Anordnung der Plasmaanlage am Beispiel einer Sägehärtung.

Der Plasmabrenner 1 erzeugt aus dem zugeführten Gas mit Hilfe einer elektrischen Bogenentladung einen Plasmastrahl 2, der an der Austrittsdüse des Plasmabrenners 1 austritt. Der Abstand zwischen der Austrittsdüse und der Schneidkante ist a. Der Plasmastrahl wird auf die Zahnspitze 5 eines Sägezahnes 4 gerichtet und erhitzt diesen Bereich. Nach Beendigung der Energieeinwirkung kühlt der erhitzte Bereich rasch ab und härtet. Danach wird das Sägeblatt 3 weiterbewegt und der Plasmastrahl 2 auf die Zahnspitze 5a des folgenden Zahnes 4a gerichtet.

Figur 2 zeigt den Bereich der Zahnspitze eines Sägeblattes im Detail in axonometrischer Darstellung. Der Plasmastrahl 2 hat einen Durchmesser d und wird mit einer Relativgeschwindigkeit v entweder entlang der Schneidkante 6 oder in Richtung der Zähnung bewegt.

Figur 3 zeigt schematisch die prinzipielle Anordnung der Plasmaanlage am Beispiel einer Messerhärtung. Der Plasmastrahl wird unter einem Winkel α auf die Schneidkante 9 des Messers gerichtet und mit der Geschwindigkeit v entlang dieser Kante bewegt, wobei diese Kante erhitzt wird. Nach Beendigung der Energieeinwirkung kühlt der erhitzte Bereich durch Selbstabschreckung rasch ab und härtet.

Figur 4 zeigt schematisch eine Querschnitt durch den Plasmabrenner im Bereich der Austrittsdüse. Eine Elektromagnet 10, angeordnet im Bereich zwischen Kathode 8 und Düsenunterkante 11 bewirkt durch hochfrequente Ablenkung des Lichtbogens innerhalb des Düsenbereiches eine Aufweitung des Plasmastrahles 2.

Die folgenden Ausführungsbeispiele sollen den Einsatz des Verfahrens näher erläutern:

### Beispiel 1: Härtung einer Gattersäge.

Material: Bandstahl B412 (legierter Stahl mit 0,85% C, 0,3% Si, 0,3% Mn, 0,5% Cr, 0,4% Ni, 0,25% V) 45 Zähne, Zahnabstand 30 mm,
Breite b der Schneidkante: 3,5 mm,
Härte in unbehandeltem Zustand 420 HV.

| | | | |
|---|---|---|---|
| Plasmaleistung (kW) | 2,5 | 3,5 | 2,0 |
| Strahldurchmesser (d in mm) | 4,0 | 4,0 | 4,0 |
| Abstand (a im mm) | 5,0 | 6,0 | 4,0 |
| Vorschubgeschwindigkeit (v in mm/sek) | 25 | 30 | 20 |
| Gasdurchfluß (l/min) | 7 | 10 | 7 |
| maximale Härte (HV) | 920 | 940 | 900 |

Praktische Schneidversuche in Sägewerken ergaben eine Erhöhung der Standzeit um den Faktor 5.

### Beispiel 2: Härtung einer Kreissäge.

Material: Sägestahl B412, 50 Zähne, Zahnabstand 30 mm,
Breite b der Schneidkante: 4,0 mm,
Härte in unbehandeltem Zustand 410 HV.

| | |
|---|---|
| Plasmaleistung (kW) | 3,0 |
| Strahldurchmesser (d in mm) | 4,0 |
| Abstand (a im mm) | 5,0 |
| Vorschubgeschwindigkeit (v in mm/sek) | 30 |
| Gasdurchfluß (l/min) | 8 |
| maximale Härte (HV) | 900 |

### Beispiel 3: Härtung einer Bandsäge

Material Sägestahl B412, Bandlänge 6 m, Zahnabstand 15 mm,
Breite b der Scneidkante: 1,5 mm,
Härte in unbehandeltem Zustand 410 HV.

| | |
|---|---|
| Plasmaleistung (kW) | 1,5 |
| Strahldurchmesser (d in mm) | 3,0 |
| Abstand (a im mm) | 5,0 |
| Vorschubgeschwindigkeit (v in mm/sek) | 20 |
| Gasdurchfluß (l/sek) | 7 |
| maximale Härte (HV) | 900 |

### Beispiel 4: Härtung eines Stanzmessers für Leder und Textilien:

Material Bandstahl CK60 (Werkstoff-Nr. 1.1221)
Dicke: 2 mm
Härte in unbehandeltem Zustand: 300 HV (Vickers)

| | | | |
|---|---|---|---|
| Plasmaleistung (kW) | 1 | 2 | 4 |
| Strahldurchmesser (d in mm) | 4 | 4 | 4 |
| Abstand (a in mm) | 4 | 6 | 8 |
| Winkel zwischen Plasmaachse und Achse der Schneidkante (Grad) | 0 | 0 | 0 |
| Vorschubgeschwindigkeit (v in mm/sek) | 25 | 35 | 50 |
| Gasdurchfluß (l/min) | 5 | 5 | 5 |
| maximale Härte (HV) | 860 | 890 | 940 |

### Beispiel 5: Härtung eines Hobelmessers für die Holzbearbeitung

Material: 80 CrV 2 (Werkstoff-Nr. 1.2235)
Dicke: 8 mm
Härte in unbehandeltem Zustand: 280 HV (Vickers)

| | | | |
|---|---|---|---|
| Plasmaleistung (kW) | 2 | 3 | 5 |
| Strahldurchmesser (d in mm) | 4 | 4 | 4 |
| Abstand (a in mm) | 4 | 6 | 8 |
| Winkel zwischen Plasmaachse und Achse der Scheidkante (Grad) | 60 | 90 | 120 |
| Vorschubgeschwindigkeit (v in mm/sek) | 20 | 30 | 40 |
| Gasdurchfluß (l/min) | 5 | 5 | 6 |
| maximale Härte (HV) | 840 | 880 | 905 |

## Patentansprüche

1. Verfahren zum Härten der Schneidkanten von Sägen,Messern und Stanzwerkzeugen, vornehmlich für die Bearbeitung von Holz, Papier, Karton, Kunststoffen, Leder und Textilien, mittels eines Energiestrahles, der über die zu härtenden Bereiche des Werkzeuges geführt wird, dadurch gekennzeichnet, daß als Energiestrahl ein Plasmastrahl verwendet wird, wobei der Plasmastrahl (2) mit einer Relativgeschwindigkeit (v) in Bezug auf die Schneidkante des Werkzeuges von 5 bis 100 mm/sek geführt wird und wobei der Abstand der Austrittsdüse des Plasmabrenners (1) von der Schneidkante 2 bis 14 mm beträgt und wobei weiters die Leistung des Plasmastrahles zwischen 1 und 10 kW liegt sowie der Durchmesser (d) bei der Austrittsdüse des Plasmabrenners (1) 3 bis 7 mm beträgt.

2. Verfahren nach Anspruch 1, dadurch gekennzeichnet, daß die Leistung des Plasmastrahles zwischen 1 und 5 kw liegt.

3. Verfahren nach einem der Ansprüche 1 oder 2, dadurch gekennzeichnet, daß der Durchmessers des Plasmastrahles (2) bei der Austrittsdüse des Plasmabrenners zwischen 4 und 6 mm liegt.

4. Verfahren nach einem der Ansprüche 1 bis 3, dadurch gekennzeichnet, daß der Abstand (a) der Austrittsdüse des Plasmabrenners (1) von der Schneidkante 3 bis 10 mm beträgt

5. Verfahren nach einem der Ansprüche 1 bis 4, dadurch gekennzeichnet, daß die Relativgeschwindigkeit (v) des Plasmastrahles (2) bezüglich der Schneidkante 15 bis 50 mm/sek beträgt.

6. Verfahren nach einem der Ansprüche 1 bis 5, dadurch gekennzeichnet, daß der Plasmastrahl (2) durch mechanische Bewegung des Plasmabrenners (1) quer zum Sägeblatt (3) über den Zahnrücken (7) im Bereich der oberen Schneidkante geführt wird.

7. Verfahren nach Anspruch 6, dadurch gekennzeichnet, daß während der Querbewegung des Plasmastrahles die Säge stillsteht und daß anschließend die Säge um eine Zahnteilung weitertransportiert wird, worauf die nächste Querbewegung des Plasmastrahles die folgende Zahnspitze (5) härtet.

8. Verfahren nach Anspruch 1 bis 5, dadurch gekennzeichnet, daß der Plasmastrahl beim Härten von Sägen auf die Mitte der Zahnspitze ausgerichtet ist und das Sägeblatt eine kontinuierliche oder schrittweise Bewegung in Richtung der Zähnung durchführt.

9. Verfahren nach Anspruch 8, dadurch gekennzeichnet, daß der Plasmastrahl im Impulsbetrieb arbeitet, mit einer Impulsfrequenz f von f = Vorschubgeschwindigkeit des Sägeblattes dividiert durch den Zahnabstand, wobei die Impulsdauer im Bereich von 0,2 bis 0,8 Sekunden liegt.

10. Verfahren nach einem der Ansprüche 1-6 und 9, dadurch gekennzeichnet, daß das Sägeblatt (3) einen kontinuierlichen Vorschub in Richtung der Zähnung durchführt, während der Plasmastrahl (2) eine Querbewegung mit einer Frequenz zwischen 10 und 200 Hertz durchführt, hervorgerufen durch eine elektromagnetische Ablenkung im Bereich zwischen Kathodenspitze und Düsenunterkante des Plasmabrenners.

11. Verfahren nach einem der Ansprüche 1 bis 5, dadurch gekennzeichnet, daß die Achse des Plasmastrahles mit der Symmetrieachse des Schneidkante eines Messers zusammenfällt.

12. Verfahren nach einem der Ansprüche 1 bis 5, dadurch gekennzeichnet, daß die Achse des Plasmastrahles mit der Symmetrieachse der Schneidkante eines Messers einen Winkel α einschließt, der etwa dem halben Schneidenwinkel β entspricht.

13. Verfahren nach einem der Ansprüche 1 bis 5, dadurch gekennzeichnet, daß die Achse des Plasmastrahles mit der Symmetrieachse der Schneidkante eines Messers einen Winkel α von etwa 90° einschließt.

14. Verfahren nach einem der Ansprüche 1 bis 5, dadurch gekennzeichnet, daß die Achse des Plasmastrahles mit der Symmetrieachse der Schneidkante einen Winkel α von etwa 135° einschließt.

## Claims

1. A method for hardening the cutting edges of saws, knives and punching tools, primarily for processing wood, paper, cardboard, plastics, leather and textiles, by means of an energy jet which is guided over the zones of the tool to be hardened, characterized in that a plasma jet is used as energy jet, whereby the plasma jet (2) is guided at a relative speed (v) with respect to the cutting edge of the tool of 5 to 100 mm per second and the distance of the outlet nozzle of the plasma torch (1) from the cutting edge is up to 14 mm and furthermore the output of the plasma jet is between 1 and 10 kW and the diameter (d) is 3 to 7 mm at the outlet nozzle of the plasma torch (1).

2. A method as claimed in claim 1, characterized in that the output of the plasma jet is between 1 and 5 kW.

3. A method as claimed in one of the claims 1 or 2, characterized in that the diameter of the plasma jet (2) at the outlet nozzle of the plasma torch is between 4 and 6 mm.

4. A method as claimed in one of the claims 1 to 3, characterized in that the distance (a) of the outlet nozzle of the plasma torch (1) is 3 to 10 mm from the cutting edge.

5. A method as claimed in one of the claims 1 to 4, characterized in that the relative speed (v) of the plasma jet (2) is 15 to 50 mm per second with respect to the cutting edge.

6. A method as claimed in one of the claims 1 to 5, characterized in that the plasma jet (2) is guided over the flanks of the teeth (7) in the zone of the upper cutting edge by mechanical movement of the plasma jet (1) transversal to the saw blade (3).

7. A method as claimed in claim 6, characterized in that the saw stands still during the transversal movement of the plasma jet and that thereafter the saw is further advanced by one division of tooth, whereupon the next transversal movement of the plasma jet hardens the following tip of tooth (5).

8. A method as claimed in claim 1 to 5, characterized in that the plasma jet is aligned to the centre of the tip of the tooth during the hardening of saws and that the saw blade carries out a continuous or stepwise movement in the direction of the teeth.

9. A method as claimed in claim 8, characterized in that the plasma jet works in impulse operation, with an impulse frequency f of f = advance speed of saw blade divided by tooth distance, with the impulse duration being in the range of 0.2 to 0.8 seconds.

10. A method as claimed in one of the claims 1 to 6 and 9, characterized in that the saw blade (3) carries out a continuous advance in the direction of the teeth, whereas the plasma jet (2) carries out a transversal movement with a frequency between 10 and 200 Hertz, caused by an electromagnetic deflection in the zone between cathode tip and lower edge of nozzle of plasma torch.

11. A method as claimed in one of the claims 1 to 5, characterized in that the axis of the plasma jet coincides with the axis of symmetry of the cutting edge of a knife.

12. A method as claimed in one of the claims 1 to 5, characterized in that the axis of the plasma jet with the axis of symmetry of the cutting edge of a knife encloses an angle α, which corresponds approximately to half the cutting angle β.

13. A method as claimed in one of the claims 1 to 5, characterized in that the axis of the plasma jet encloses an angle α of approx. 90° with the axis of symmetry of the cutting edge of a knife.

14. A method as claimed in one of the claims 1 to 5, characterized in that the axis of the plasma jet encloses an angle α of approx. 135° with the axis of symmetry of the cutting edge.

## Revendications

1. Procédé pour la trempe des arêtes tranchantes des scies, lames et outils de découpage, de préférence pour le travail du bois, du papier, du carton, des matières plastiques, du cuir et des textiles, en utilisant un jet d'énergie qu'on fait passer sur les régions à tremper de l'outil, caractérisé en ce qu'on utilise comme jet d'énergie un jet de plasma, le jet de plasma (2) étant déplacé à une vitesse relative (v) par rapport à l'arête tranchante de l'outil de 5 à 100 mm/s et la distance entre la buse de sortie du chalumeau au plasma (1) et l'arête tranchante étant comprise dans l'intervalle entre 2 et 14 mm cependant que la puissance du jet de plasma est par ailleurs comprise entre 1 et 10 kW, et le diamètre (d) de la buse de sortie du chalumeau au plasma (1) entre 3 et 7 mm.

2. Procédé selon la revendication 1, caractérisé en ce que la puissance du jet de plasma est comprise entre 1 et 5 kW.

3. Procédé selon une des revendications 1 et 2, caractérisé en ce que le diamètre du jet de plasma (2) à la buse de sortie du chalumeau à plasma est comprise entre 4 et 6 mm.

4. Procédé selon une des revendications 1 à 3, caractérisé en ce que la distance (a) entre la buse de sortie du chalumeau à plasma (1) et l'arête tranchante est de 3 à 10 mm.

5. Procédé selon une des revendications 1 à 4, caractérisé en ce que la vitesse relative (v) du jet de plasma (2) par rapport à l'arête tranchante est de 15 à 50 mm/s.

6. Procédé selon une des revendications 1 à 5, caractérisé en ce que le jet de plasma (2) est déplacé, par un déplacement mécanique du chalumeau à plasma (1) transversalement à la lame de scie (3), sur les flancs arrière (7) des dents, dans la région de l'arête tranchante supérieure.

7. Procédé selon la revendication 6, caractérisé en ce que, pendant le déplacement transversal du jet de plasma, la scie est immobile et qu'ensuite, la scie est avancée d'un pas de denture, après quoi le déplacement transversal suivant du jet de plasma trempe la pointe de dent suivante (5).

8. Procédé selon les revendications 1 à 5, caractérisé en ce que, pour la trempe de scies, le jet de plasma est projeté sur le milieu de la pointe de la dent et en ce que la lame de scie décrit un mouvement continu ou intermittent dans la direction parallèle à la denture.

9. Procédé selon la revendication 8, caractérisé en ce que le jet de plasma travaille dans le mode par impulsions, avec une fréquence d'impulsions f de f= vitesse d'avance de la lame de soie divisée par l'écartement des dents, la durée des impulsions étant dans l'intervalle de 0,2 à 0,8 secondes.

10. Procédé selon une des revendications 1 à 6 ou 9, caractérisé en ce que la lame de scie (3) décrit un mouvement d'avance continu parallèlement à la denture, pendant que le jet de plasma (2) exécute un mouvement transversal d'une fréquence comprise entre 10 et 200 Hertz, qui est provoqué par une déviation électromagnétique réalisée entre la pointe de la cathode et l'arête inférieure de la buse du chalumeau à plasma.

11. Procédé selon une des revendications 1 à 5, caractérisé en ce que l'axe du jet de plasma coïncide avec l'axe de symétrie de l'arête tranchante d'une lame.

12. Procédé selon une des revendications 1 à 5, caractérisé en ce que l'axe du jet de plasma forme avec l'axe de symétrie de l'arête tranchante d'un couteau un angle α qui correspond à peu près à la moitié de l'angle β du tranchant.

13. Procédé selon une des revendications 1 à 5, caractérisé en ce que l'axe du jet de plasma forme un angle α d'environ 90° avec l'axe de symétrie de l'arête tranchante d'une lame.

14. Procédé selon une des revendications 1 à 5, caractérisé en ce que l'axe du jet de plasma forme un angle α d'environ 135° avec l'axe de symétrie de l'arête tranchante.
